# EUROPÄISCHE PATENTSCHRIFT

(11) **EP 0 652 476 B1**
(45) Veröffentlichungstag und Bekanntmachung des Hinweises auf die Patenterteilung: **10.06.1998**
(21) Anmeldenummer: 94116722.3
(22) Anmeldetag: 24.10.1994
(51) Int. Cl.: G03C 7/42, C07F 15/02

(54) **Bleichmittel**
Bleaching agent
Agent de blanchiment

(30) Priorität: 05.11.1993 DE 4337846
(43) Veröffentlichungstag der Anmeldung: 10.05.1995
(73) Patentinhaber: Agfa-Gevaert AG, 51373 Leverkusen (DE)
(72) Erfinder: Klaunzer, Norman, Dr., D-51373 Leverkusen (DE); Wichmann, Ralf, Dr., D-51469 Bergisch Gladbach (DE); Tappe, Gustav, D-51377 Leverkusen (DE); Boelema, Eltjo, Dr., NL-7437 BC Bathmen (NL)

(56) Entgegenhaltungen:
- EP-A- 0 293 729
- EP-A- 0 334 317
- EP-A- 0 534 086
- EP-A- 0 556 782
- WO-A-80/00624
- US-A- 3 107 260

## Beschreibung

Die Erfindung betrifft ein Bleichmittel für fotografische Silberhalogenidmaterialien.

Bei der Verarbeitung fotografischer Silberhalogenidmaterialien ist es erforderlich, das bei der Entwicklung entstandene Silber zu bleichen, d.h. zu Silberionen zu oxidieren, die zusammen mit unbelichtetem Silberhalogenid mittels eines Silberhalogenidlösungsmittels, z.B. eines Thiosulfats, aus dem Material herausgelöst werden ("Fixieren"). Bleichen und Fixieren können in getrennten Verarbeitungsschritten aber auch gemeinsam in einem Schritt (Bleichfixieren) durchgeführt werden.

Gute Bleichmittel sollen folgende Eigenschaften aufweisen:
1. Sie sollen das belichete und entwickelte Material schnell und vollständig bleichen.
2. Die Bleichung soll auch bei höheren pH-Werten noch schnell und vollständig sein.
3. Sie sollen keine Schleierbildung im fotografischen Material verursachen.
4. Sie sollen den Blaugrünfarbstoff nicht zur farblosen Leukoverbindung reduzieren.
5. Sie sollen biologisch abbaubar sein.
6. Sie sollen Silberionen nicht komplexierend lösen.
7. Sie sollen vorzugsweise nach in Abwesenheit von Ammoniumionen ausreichende Bleichwirkung besitzen.

Die Forderungen 1 bis 4 sind technische, die Forderungen 5 bis 7 ökologischen Forderungen.

Als Bleichmittel werden üblicherweise die Eisen(III)-komplexe von Aminopolycarbonsäuren verwendet, beispielsweise der Ethylendiamintetraessigsäure (EDTA), Propylendiamintetraessigsäure (PDTA), Diethylentriaminpentaessigsäure (DTPA) oder Nitrilodiessigmonopropionsäure (ADA). Keine dieser Verbindungen erfüllt alle gestellten Forderungen.

Aufgabe der Erfindung war daher, Bleichmitel bereitzustellen, die in ihren Eigenschaften die bisher bekannten Bleichmittel übertreffen.

Es wurde nun gefunden, daß die Aufgabe mit neuartigen Eisen(III)-komplexen gelöst werden kann.

Gegenstand der Erfindung sind daher Eisen(III)-komplexe eines Komplexbildners der Formel (I) worin
- m und n: eine Zahl 1 bis 4
- Y₂: OH oder NH₂ und
- R₆: eine gegebenenfalls durch Phenyl, Hydroxy oder C₁-C₄-Alkoxy substituierte CH₃-Gruppe bedeuten.

Die Verbindungen können auch als Metallsalze, insbesondere Alkalimetallsalze vorliegen.

Beispiele für erfindungsgemäße Komplexbildner sind:

Ein weiterer Gegenstand der Erfindung sind fotografische Verarbeitungsbäder mit bleichender Wirkung gekennzeichnet durch einen wirksamen Gehalt an Eisen(III)komplexen mit Komplexbildner der Formel (I).

Die Bäder mit bleichender Wirkung sind Bleichbäder oder Bleichfixierbäder. Bleichbäder enthalten üblicherweise noch ein Rehalogenierungsmittel, z.B. ein lösliches Chlorid, Bromid oder Iodid sowie weitere übliche Bestandteile; Bleichfixierbäder enthalten überlicherweise noch ein Silberhalogenidlösungsmittel, z.B. ein Thiosulfat.

Bleich- und Bleichfixierbäder enthalten üblicherweise einen Überschuß an freiem Komplexbildner, der 1 bis 120 Mol.-%, vorzugsweise von 5 bis 20 Mol-%, bezogen auf den Eisenkomplex oder das Eisenkomplexsalz, betragen kann.

In den erfindungsgemäßen fotografischen Verarbeitungsbädern mit bleichender Wirkung sind die erfindungsgemäßen Eisen(III)-komplexe zu wenigstens 20 Mol-%, vorzugsweise zu wenigstens 80 Mol-% enthalten. Die restlichen höchstens 80 Mol-%, vorzugsweise höchstens 20 Mol-% können Eisen(III)komplexe mit bekannten Komplexbildnern wie EDTA, PDTA, DTPA oder ADA sein. Bevorzugt werden nur die erfindungsgemäßen Eisen(III)-komplexe eingesetzt.

An Eisenkomplex werden in den fotografischen Verarbeitungsbädern mit bleichender Wirkung insbesondere 0,005 bis 1,2 Mol/l eingesetzt.

Ein weiterer Gegenstand der Erfindung ist ein fotografisches Verarbeitungsverfahren mit wenigstens den Schritten (a) Farbentwicklung und (b) Bleichen und Fixieren bzw. Bleichfixieren, dadurch gekennzeichnet, daß ein erfindungsgemäßes Verarbeitungsbad mit bleichender Wirkung zum Bleichen bzw. Bleichfixieren verwendet wird.

Das Verarbeitungsverfahren läßt sich unter ständigem Regenerieren der Verarbeitungsbäder kontinuierlich ausführen.

Bei der Verwendung von Bleichbädern mit hohem Redoxpotential kann es durch Verschleppung von Entwicklerlösung zu einer Erhöhung der Minimaldichten des fotografischen Materials kommen.

Um bei dem erfindungsgemäßen Bleichbad eine Erhöhung der Minimaldichten des fotografischen Materials durch Einschleppung von Entwicklerlösung in das Bleichbad zu vermeiden, können dem Bleichbad, dem Wässerungsbad oder dem Stoppbad Substanzen zugegeben werden, die das Oxydationsprodukt von eingeschleppter Entwicklerlösung abfangen, z.B. Sulfit, Citrazinsäure, Weißkuppler oder Kuppler, die instabile oder leicht wasserlösliche Farbstoffe bilden.

Die erfindungsgemäßen Bäder mit bleichender Wirkung eignen sich insbesonders für farbfotografische Silberhalogenidaufzeichnungsmaterialien, deren Silberhalogenidemulsionen überwiegend aus AgBr, AgBrI, AgBrCl oder AgCl bestehen. Vorzugsweise enthält das farbfotografische Material auf einem reflektierenden oder transparenten Träger (z.B. beidseitig mit Polyethylen beschichtetes Papier oder Cellulosetriacetatfilm) wenigstens eine blauempfindliche, wenigstens eine grünempfindliche und wenigstens eine rotempfindliche Silberhalogenidemulsionsschicht, denen in der angegebenen Reihenfolge wenigstens ein Gelbkuppler, wenigstens ein Purpurkuppler und wenigstens ein Blaugrünkuppler zugeordnet sind.

Die in den Beispielen aufgeführten Bleich- und Bleichfixierbäder wurden auf ihr Bleichverhalten (Restsilber im verarbeiteten Material) untersucht. Dazu wurde die Röntgenfluoreszenzanalyse angewendet.

### Beispiel 1

Ein farbfotografisches Aufzeichnungsmaterial wurde hergestellt, indem auf einen Schichtträger auf beidseitig mit Polyethylen beschichtetem Papier die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegeben.

### Schichtaufbau

| 1. Schicht (Substratschicht): | |
|---|---|
| 0,2 g | Gelatine |

| 2. Schicht (blauempfindliche Schicht): blauempfindliche Silberhalogenidemulsion (99,5 Mol-% Chlorid, 0,5 Mol -% Bromid, mittlerer Korndurchmesser 0,8 µm) aus 0,63 g AgNO₃ mit | |
|---|---|
| 1,38 g | Gelatine |
| 0,95 g | Gelbkuppler Y |
| 0,29 g | Trikresylphosphat (TKP) |

| 3. Schicht (Schutzschicht) | |
|---|---|
| 1,1 g | Gelatine |
| 0,06 g | 2,5-Dioctylhydrochinon |
| 0,06 g | Dibutylphthalat (DBP) |

| 4. Schicht (grünempfindliche Schicht) grünsensibilisierte Silberhalogenidemulsion (99,5 Mol-% Chlorid, 0,5 Mol-% Bromid, mittlerer Korndurchmesser 0,6 µm) aus 0,45 g AgNO₃ mit | |
|---|---|
| 1,08 g | Gelatine |
| 0,41 g | Purpurkuppler M |
| 0,08 g | 2,5-Dioctylhydrochinon |
| 0,34 g | DBP |
| 0,04 g | TKP |

| 6. Schicht (rotempfindliche Schicht) rotsensibilisierte Silberhalogenidemulsion (99,5 Mol-% Chlorid, 0,5 Mol-% Bromid, mittlerer Korndurchmesser 0,5 µm) aus 0,3 g AgNO₃ mit | |
|---|---|
| 0,75 g | Gelatine |
| 0,36 g | Blaugrünkuppler C |
| 0,36 g | TKP |

| 7. Schicht (UV-Schutzschicht) | |
|---|---|
| 0,35 g | Gelatine |
| 0,15 g | UV-Absorber gemäß 5. Schicht |
| 0,2 g | TKP |

Die verwendeten Komponenten haben folgende Formel:

Ein Stufenkeil wurde auf das oben beschriebene fotografische Aufzeichnungsmaterial aufbelichtet und wie folgt verarbeitet:

| | | |
|---|---|---|
| Entwickeln | 45s | 35°C |
| Wässern | 22s | < 20°C |
| | | |
| Bleichen | 90s | 35°C |
| Wässern | 45s | 30°C |
| Fixieren | 45s | 35°C |
| | | |
| Wässern Trocknen | 90s | ca. 30°C |

Die einzelnen Verarbeitungsbäder hatten die folgende Zusammensetzung:

| Entwickler: | |
|---|---|
| Wasser | 900 ml |
| Ethylendiamintetraessigsäure (EDTA) | 2 g |
| Hydroxyethandiphosphonsäure (HEDP) 60 gew.-%ig | 0,5 ml |
| Natriumchlorid | 2 g |
| N,N-Diethylhydroxylamin, 85 gew.-%ig | 5 ml |
| 4-(N-Ethyl-N-2-methansulfonylaminoethyl)-2-methylphenylendiamin-sesquisulfatmonohydrat (CD3), 50 gew.-%ig | 8 ml |
| Kaliumcarbonat | 25 g |

pH-Wert Einstellung auf 10 mit KOH bzw. H₂SO₄.
Mit Wasser auf 1 Liter auffüllen.

| Bleichbad | |
|---|---|
| Wasser | 800 ml |
| Eisen(III)-komplex mit Komplex- | |
| bildner gemäß Tabelle 1 | 0,125 mol |
| Komplexbildner gemäß Tabelle 1 | 0,013 mol |
| Ammoniak, 25 Gew.-% | ca. 30 ml |
| Ammoniumbromid | 0,51 mol |
| mit Wasser auffüllen auf 1 Liter | |
| pH | 4,0 |

| Fixierbad | |
|---|---|
| Wasser | 900 ml |
| Natriumsulfit | 10 g |
| Ammoniumthiosulfat | 100 g |

Einstellung auf pH 7 mit Ammoniak oder Essigsäure Mit Wasser auf 1 Liter auffüllen.

**Tabelle 1**

| Versuch | Komplexbildner | Restsilber (g/m² ) | Bemerkung |
|---|---|---|---|
| 1.1 | EDTA | 0,02 | Referenz * |
| 1.2 | PDTA | 0,12 | Vergleich |
| 1.3 | NTA | 0,22 | Vergleich |
| 1.4 | ISDA | 0,30 | Vergleich |
| 1.5 | HEIDA | 0,19 | Vergleich |
| 1.6 | Verbindung 1 | 0,04 | Erfindung |

| | | | |
|---|---|---|---|
| * Derzeit in der Praxis gebräuchlichste Bedingungen; pH 6. EDTA: Ethylendiamintetraessigsäure PDTA: Propylendiamintetraessigsäure NTA: Nitrilotriessigsäure ISDA: Isoserindiessigsäure HEIDA: Hydroxyethyleniminodiessigsäure | | | |

Tabelle 1 zeigt, daß nur der Eisen(III)-komplex der erfindungsgemäßen Verbindung die Bleichwirkung des gebräuchlichen EDTA-Eisenkomplexes erreicht. EDTA ist jedoch biologisch sehr schwer abbaubar.

### Beispiel 2

Es wurden Versuche analog Beispiel 1 durchgeführt, bei denen im Bleichbad das Kation variiert wurde.

Alle Bleichlösung enthielten als Kation (mit Ausnahme von Fe(III)) nur das angegebene Kation. Die Ergebnisse finden sich in Tabelle 2

**Tabelle 2**

| Versuch | Komplex-bildner | Kation | Restsilber (g/m² ) | Bemerkung |
|---|---|---|---|---|
| 2.1 | EDTA | NH₄^{⊕} | 0,02 | Referenz * |
| 2.2 | EDTA | Na^{⊕} | 0,05 | Vergleich |
| 2.3 | EDTA | K^{⊕} | 0,04 | Vergleich |
| 2.4 | PDTA | NH₄^{⊕} | 0,12 | Vergleich |
| 2.5 | PDTA | K^{⊕} | 0,20 | Vergleich |
| 2.6 | Verbindung 1 | NH₄^{⊕} | 0,04 | Erfindung |
| 2.7 | Verbindung 1 | Na^{⊕} | 0,07 | Erfindung** |
| 2.8 | Verbindung 1 | K^{⊕} | 0,04 | Erfindung** |

| | | | | |
|---|---|---|---|---|
| * bei pH 6 (s. Beispiel 1) | | | | |
| ** Bevorzugter Bereich der Erfindung | | | | |

Die Werte zeigen, daß mit der erfindungsgemäßen Verbindung 1 auch dann eine ausgezeichnete Bleichwirkung gefunden wird, wenn die ökologisch bedenklichen Ammoniumionen vermieden werden.

### Beispiel 3

Beispiel 1 wurde wiederholt, die Schritte Bleichen und Fixieren aber durch Bleichfixieren ersetzt. Die Wässerungsschritte vor dem Bleichen und zwischen Bleichen und Fixieren entfielen.

Das Bleichfixierbad hatte folgende Zusammensetzung:

| | |
|---|---|
| Wasser | 600 ml |
| Eisen(III)-kompiex mit Komplex- | |
| bildner gemäß Tabelle 3 | 0,25 mol |
| Komplexbildner gemäß Tabelle 3 | 0,025 mol |
| (NH₄)₂s₂O₃ | 100 g |
| Na₂SO₃ | 25 g |
| Ammoniak, 25 Gew.-% | ca. 50 ml |
| Wasser auf | 1000 ml |
| pH | 5,5 |

Die Ergebnisse sind in Tabelle 3 dargestellt:

**Tabelle 3**

| Probe | Komplexbildner | Restsilber (g/m² ) | Bemerkung |
|---|---|---|---|
| 3.1 | EDTA | 0,025 | Referenz*, kein Leucocyan |
| 3.2 | EDTA | 0,025 | Vergleich, Leucocyan-bildung |
| 3.3 | Verbindung 1 | 0,010 | Erfindung, kein Leucocyan |

| | | | |
|---|---|---|---|
| * bei pH 6 (sh. Beispiel 1) | | | |

Verbindung 1 ist dem gebräuchlichen EDTA überlegen. Bei EDTA besteht schon bei geringfügigem Absinken des pH-Wertes (von 6 auf 5.5) die Gefahr der Leucocyanbildung, d.h. der Verlust an Blaugründichte.

### Beispiel 4

Auf einen transparenten Schichtträger aus Cellulosetriacetat wurden jeweils folgende Schichten in der hier angegebenen Reihenfolge aufgetragen.

Die Mengenangaben beziehen sich jeweils auf 1 m². Für den Silberhalogenidauftrag werden die äquivalenten Mengen an AgNO₃ angegeben.

Alle Silberhalogenidemulsionen waren mit D,1 g 4-Hydroxy-6-methyl-1,3,3a,7-tetraazainden pro 100 g AgNO₃ stabilisiert.

| 1. Schicht: (Antihalo-Schicht) | |
|---|---|
| 0,2 g | schwarzes kolloidales Silber |
| 1,2 g | Gelatine |
| 0,1 g | UV-Absorber UV 1 |
| 0,2 g | UV-Absorber UV 2 |
| 0,02 g | Trikresylphosphat |
| 0,03 g | Dibutylphthalat |

| 2. Schicht: (Mikrat-Zwischenschicht) | |
|---|---|
| 0,25 g | AgNO₃ einer Mikrat-Ag (Br,J)-Emulsion: mittlerer Korn-ø = 0,07 µm, 0,5 Mol-% Iodid |
| 1,0 g | Gelatine |
| 0,05 g | farbiger Kuppler RM 1 |
| 0,10 g | Trikresylphosphat |

| 3. Schicht: (niedrig empfindlich rotsensibilisierte Schicht) | |
|---|---|
| 2,2 g | AgNO₃, 4 Mol-% Iodid, mittlerer Korndurchmes-ser 0,45 µm, rotsensibilisiert |
| 2,0 g | Gelatine |
| 0,6 g | farbloser Blaugrünkuppler C 1 emulgiert in 0,5 g Trikresylphosphat (TKP) |
| 50 mg | farbiger Blaugrünkuppler RM 1 und |
| 30 mg | DIR-Kuppler DIR 1 emulgiert in 20 mg TKP. |

| 4. Schicht: (hochempfindliche rotsensibilisierte Schicht) | |
|---|---|
| 2,8 g | AgNO₃, 8,5 Mol-% Iodid, mittlerer Korndurchmesser 0,8 µm, rotsensibilisiert |
| 1,8 g | Gelatine |
| 0,15 g | farbloser Blaugrünkuppler C 2 emulgiert mit 0,15 g Dibutylphthalat (DBP) |

| 5. Schicht: (Trennschicht) | |
|---|---|
| 0,7 g | Gelatine |
| 0,2 g | 2,5-Diisooctylhydrochinon emulgiert mit 0,15 g DBP |

| 6. Schicht: (niedrigempfindliche grünsensibilisierte Schicht) | |
|---|---|
| 1,8 g | AgNO₃ einer spektral grünsensibilisierten Ag(Br,I)-Emulsion mit 4,5 Mol-% Iodid und einem mittleren Korndurchmesser von 0,4 µm, grünsensibilisiert, |
| 1,6 g | Gelatine |
| 0,6 g | Purpurkuppler M 1 (Latexkuppler) |
| 50 mg | Maskenkuppler YM 1 emulgiert mit 50 mg TKP, |
| 30 mg | DIR-Kuppler DIR 2 emulgiert in 20 mg DBP |
| 80 mg | DIR-Kuppler DIR 3 emulgiert in 60 mg TKP |

| 7. Schicht (hochempfindliche grünsensibilisierte Schicht) | |
|---|---|
| 2,2 g | AgNO₃ mit 7 Mol-% Iodid und einem mittleren Korndurchmesser von 0,7 µm, grünsensibilisiert, |
| 1,4 g | Gelatine |
| 0,15 g | Purpurkuppler M 2 emulgiert mit 0,45 g TKP |
| 30 mg | Maskenkuppler gemäß 6. Schicht, emulgiert mit 30 mg TKP |

| 8. Schicht: (Trennschicht) | |
|---|---|
| 0,5 g | Gelatine |
| 0,1 g | 2,5-Diisooctylhydrochinon emulgiert mit 0,08 g DBP |

| 9. Schicht: (Gelbfilterschicht) | |
|---|---|
| 0,2 g | Ag (gelbes kolloidales Silbersol) |
| 0,9 g | Gelatine |
| 0,2 g | 2,5-Diisooctylhydrochinon emulgiert mit 0,16 g DBP |

| 10. Schicht: (niedrigempfindliches blauempfindliche Schicht) | |
|---|---|
| 0,6 g | AgNO₃, 4,9 Mol-% Iodid, mittlerer Korndurchmesser 0,45 µm, blausensibilisiert, |
| 0,85 g | Gelatine |
| 0,7 g | Gelbkuppler Y 1 emulgiert mit 0,7 g TKP, |
| 0,5 g | DIR-Kuppler DIR 3 emulgiert mit 0,5 g TKP |

| 11. Schicht: (hochempfindliche blauempfindliche Schicht | |
|---|---|
| 1,0 g | AgNO₃, 9,0 Mol-% Iodid, mittlerer Korndurchmesser 0,9 µm, blausensibilisiert, |
| 0,85 g | Gelatine |
| 0,3 g | Gelbkuppler gemäß 10. Schicht emulgiert mit 0,3 g TKP |

| 12. Schicht: (Schutz- und Härtungsschicht) | |
|---|---|
| 0,5 g | AgNO₃ einer Mikrat-Ag(Br,I)-Emulsion, mittlerer Korndurchmesser 0,07 µm, 0,5 Mol-% Iodid |
| 1,2 g | Gelatine |
| 0,4 g | Härtungsmittel der Formel (CH₂=CH-SO₂-CH₂-CONH-CH₂-)₂- |
| 1,0 g | Formaldehydfänger der Formel |

Ein Stufenkeil wurde auf das oben beschriebene fotografische Aufzeichnungsmaterial aufbelichtet und wie folgt verarbeitet:

| | | |
|---|---|---|
| Entwickler | 3 min 15 s | 37,8°C |
| Bleichbad | 4 min 20 s | 38°C |
| Wässerung | 1 min 5 s | 38°C |
| Fixierbad | 4 min 20 s | 38°C |
| Wässerung | 3 min 15 s | 38°C |
| Schlußbad | 1 min 5 s | 38°C |

Die Verarbeitungsbäder hatten die folgende Zusammensetzung:

| Entwickler: | |
|---|---|
| Wasser | 800 ml |
| Kaliumcarbonat | 37,5 g |
| Natriumsulfit | 4,25 g |
| Kaliumiodid | 1,2 mg |
| Natriumbromid | 1,3 g |
| Hydroxylaminsulfat | 2,0 g |
| Diethylentriaminpentaessigsäure 4-(N-Ethyl-N-β-hydroxyethyl- | 2,0 g |
| amino)-2-methylanilinsulfat | 4,75 g |
| mit Wasser auf 1 Liter auffüllen pH | 10,0 |

| Bleichbad | |
|---|---|
| Wasser | 600 ml |
| Eisen(III)-komplex mit Komplexbildner gemäß Tabelle 4 | 0,27 mol |
| freier Komplexbildner | 0,03 mol |
| Ammoniumbromid | 1,5 mol |
| Ammoniumnitrat | 0,2 mol |

mit Ammoniak oder Essigsäure auf pH 4,2 einstellen mit Wasser auf 1 Liter auffüllen

| Fixierbad | |
|---|---|
| Wasser | 800 ml |
| Ammoniumthiosulfat-Lösung (58 Gew.-%) | 162 ml |
| Ethylendiamintetraessigsäure | 1,3 g |
| Natriumdisulfit | 13 g |
| Natriumhydroxid | 2,4 g |
| mit Wasser auf 1 Liter auffüllen pH-Wert | 6,5 |

| Schlußbad | |
|---|---|
| Wasser | 800 ml |
| Formal in (37 Gew.-%) | 3 ml |
| Polyoxyethylen-p-monononylphenyl ether | 0,5 g |
| mit Wasser auf 1 Liter auffüllen | |

Das Ergebnis bezüglich Restsilber ist der nachfolgenden Tabelle 4 zu entnehmen. Das erzeugte Farbbild war typ-gemäß.

**Tabelle 4**

| Versuch | Komplexbildner | Restsilber (g/m²) | Bleichschleier¹⁾ (ΔDₘᵢₙ Gelb) | Lagerschleier²⁾ (ΔDₘᵢₙ Gelb) | Bemerkung |
|---|---|---|---|---|---|
| 4.1 | EDTA | 0,13 | - | 0,28 | Referenz pH 6,0 |
| 4.2 | PDTA | 0,00 | 0,07 | 0,29 | Vergleich |
| 4.3 | NTA | 0,21 | 0,00 | 0,20 | Vergleich |
| 4.4 | ISDA | 1,10 | - | - | Vergleich |
| 4.5 | HEIDA | 0,30 | - | - | Vergleich |
| 4.6 | Verbindung 1 | 0,00 | 0,00 | 0,20 | Erfindung |

| | | | | | |
|---|---|---|---|---|---|
| ¹⁾ im Vergleich zu Versuch 1 | | | | | |
| ²⁾ nach Lagerung bei 80°C 50 % rel. F., 14 Tage | | | | | |

Mit Ausnahme von PDTA erreichen weder die zur Verbindung 1 strukturell sehr schnellen Verbindungen NTA, ISDA oder HEIDA noch das Standardbleichmittel EDTA die hervorragende Bleichwirkung der erfindungsgemäßen Verbindung. Anders als PDTA erzeugt die Verbindung 1 keinen störenden Bleichschleier und einen niedrigeren Schleier als EDTA und PDTA. Aufgrund des hohen Restsilbers wurden bei den Versuchen 4.4 und 4.5 keine Schleierwerte geprüft.

### Beispiel 5

Beispiel 4 wird wiederholt, wobei der pH-Wert der Bleichlösung, wie in der Tabelle 5 angegeben, variiert wird. Es wird die Leucocyanbildung bestimmt, indem die Differenz der Blaugrünmaximaldichte der tabellarischen

Versuche und entsprechender Versuche mit 4-minütigem Nachbleichen bestimmt wird. Die Ergebnisse sind Tabelle 5 zu entnehmen.

**Tabelle 5**

| Versuch | Komplexbildner | Leucocyan (ΔDₘₐₓ bg) bei pH | | | | |
|---|---|---|---|---|---|---|
| | | 6 | 5 | 4 | 3 | 2 |
| 5.1 | EDTA | 0,0 | 0,1 | 0,2 | - | - |
| 5.2 | PDTA | 0,0 | 0,0 | 0,14 | | - |
| 5.3 | Verbindung 1 | 0,0 | 0,0 | 0,0 | 0,0 | 0,03 |
| - = nicht bestimmt | | | | | | |

Der Blaugrünfarbstoff ist gegenüber dem Eisenkomplex mit der erfindungsgemäßen Verbindung 1 wesentlich stabiler bei niedrigerem pH.

### Beispiel 6

Es wurden Versuche analog Beispiel 4 durchgeführt, bei denen im Bleichbad das Kation variiert wurde (s.Beispiel 2). Die Ergebnisse sind in Tabelle 6 aufgeführt.

**Tabelle 6**

| Versuch | Komplexbildner | Kation | Rest Ag (g/m²) | Bemerkung |
|---|---|---|---|---|
| 6.1 | EDTA | NH₄^{⊕} | 0,13 | Referenz * |
| 6.2 | EDTA | Na | 0,40 | Vergleich |
| 6.3 | EDTA | K | 0,37 | Vergleich |
| 6.4 | PDTA | NH₄ | 0,00 | Vergleich |
| 6.5 | PDTA | K | 0,01 | Vergleich |
| 6.6 | Verbindung 1 | NH₄ | 0,00 | Erfindung |
| 6.7 | Verbindung 1 | Na | 0,01 | Erfindung |
| 6.8 | Verbindung 1 | K | 0,00 | Erfindung |

| | | | | |
|---|---|---|---|---|
| * bei pH 6,0 | | | | |

Die ammoniumfreien Komplexbildner der Erfindung sind dem ammoniumfreien PDTA-Bleichbad ebenbürtig, besitzen jedoch den Vorteil der besseren biologischen Abbaubarkeit. Dies gilt auch gegenüber den EDTA-Bleichbädern, die von den erfindungsgemäßen Bleichkomplexen in der Bleichwirkung weit übertroffen werden.

### Beispiel 7

Beispiel 4 wurde wiederholt, Bleichbad und Fixierbad aber durch ein Bleichfixierbad ersetzt (6 min, 38°C). Die Wässerung zwischen Bleichen und Fixieren entfiel.

| Bleichfixierbad | |
|---|---|
| Wasser Eisen(III)-komplex mit Komplex- | 600 ml |
| bildner gemäß Tabelle 7 | 0,27 mol |
| Komplexbildner gemäß Tabelle 7 | 0,03 mol |
| Thiosulfat | 0,80 mol |
| Sulfit | 0,02 mol |
| mit Alkali auf pH 6 einstellen mit Wasser auffüllen auf | 1000 ml |

**Tabelle 7**

| Versuch | Komplexbildner | Kation | Restsilber (g/m²) | Bemerkung |
|---|---|---|---|---|
| 7.1 | EDTA | NH₄^{⊕} | 0,10 | Referenz |
| 7.2 | EDTA | Na^{⊕} | 0,15 | Vergleich |
| 7.3 | Verbindung 1 | NH₄^{⊕} | 0,01 | Erfindung |
| 7.4 | Verbindung 1 | Na^{⊕} | 0,03 | Erfindung* |
| 7.5 | Verbindung 1 | K^{⊕} | 0,02 | Erfindung* |

| | | | | |
|---|---|---|---|---|
| * bevorzugter Bereich. | | | | |

Der Eisenkomplex der erfindungsgemäßen Verbindung 1 zeigt auch in Abwesenheit der ökologisch unerwünschten Ammoniumionen ausgezeichnete Bleichwirkung.

## Patentansprüche

1. Eisen(III)-komplexe eines Komplexbildner der Formel (I) worin
m und n eine Zahl 1 bis 4
Y₂ OH oder NH₂ und
R₆ eine gegebenenfalls durch Phenyl, Hydroxy oder C₁-C₄-Alkoxy substituierte CH₃-Gruppe bedeuten.
wobei der Komplexbildner als Metallsalz vorliegen kann.

2. Eisen(III)-komplex eines Komplexbildners der Formel wobei der Komplexbildner als Metallsalz vorliegen kann.

3. Fotografisches Verarbeitungsbad mit bleichender Wirkung gekennzeichnet durch einen wirksamen Gehalt wenigstens eines Eisen(III)-komplexes gemäß Ansprüchen 1 oder 2.

4. Fotografisches Verarbeitungsverfahren mit wenigstens den Schritten (a) Farbentwicklung und (b) Bleichen und Fixieren bzw. Bleichfixieren, dadurch gekennzeichnet, daß ein Verarbeitungsbad mit bleichender Wirkung gemäß Anspruch 3 zum Bleichen bzw. Bleichfixieren verwendet wird.

## Claims

1. Iron(III) complexes of a complexing agent of the formula (I) in which
m and n mean a number from 1 to 4
Y₂ means OH or NH₂ and
R₆ means a CH₃ group optionally substituted by phenyl, hydroxy or C₁-C₄ alkoxy,
wherein the complexing agent may be present as a metal salt.

2. Iron(III) complex of a complexing agent of the formula wherein the complexing agent may be present as a metal salt.

3. Photographic processing bath with bleaching action characterised by an effective content of at least one iron(III) complex according to claim 1 or 2.

4. Process for photographic processing having at least the stages (a) colour development and (b) bleaching and fixing or bleach-fixing, characterised in that a processing bath with bleaching action according to claim 3 is used for bleaching or bleach-fixing.

## Revendications

1. Complexes de fer(III) d'un formateur de complexe de formule (I) dans laquelle
m et n représentent un nombre de 1 à 4,
Y₂ représente OH ou NH₂ et
R₆ représente un groupe CH₃ portant, le cas échéant, un ou plusieurs substituants identiques ou différents phényle, hydroxyle ou alcoxy en C₁-C₄,
le formateur de complexe pouvant être présent sous la forme d'un sel métallique.

2. Complexe de fer(III) d'un formateur de complexe de formule dans laquelle le formateur de complexe peut être présent sous forme d'un sel métallique.

3. Bain de traitement photographique à effet de blanchiment, caractérisé par une teneur active en au moins un complexe de fer(III) selon les revendications 1 ou 2.

4. Procédé de traitement photographique comprenant au moins les étapes (a) de développement chromogène et (b) de blanchiment et de fixage, respectivement de blanchiment-fixage, caractérisé en ce qu'on utilise un bain de traitement à effet de blanchiment selon la revendication 3 pour le blanchiment, respectivement pour le blanchiment-fixage.
